# EUROPÄISCHE PATENTSCHRIFT

(11) **EP 1 520 056 B1**
(45) Veröffentlichungstag und Bekanntmachung des Hinweises auf die Patenterteilung: **30.01.2008**
(21) Anmeldenummer: 03763783.2
(22) Anmeldetag: 10.07.2003
(51) Int. Cl.: C22C 29/08, C22C 26/00

(54) **HARTMETALL FUER INSBESONDERE GESTEIN-, BETON- UND ASPHALTSCHNEIDEN**
HARD METAL IN PARTICULAR FOR CUTTING STONE, CONCRETE AND ASPHALT
METAL DUR PERMETTANT DE TAILLER LA ROCHE, LE BETON ET L'ASPHALTE

(30) Priorität: 10.07.2002 DE 10231303; 18.10.2002 DE 10248898; 14.12.2002 DE 10258537
(43) Veröffentlichungstag der Anmeldung: 06.04.2005
(73) Patentinhaber: Barat Carbide Holding GmbH, 36151 Burghaun (DE)
(72) Erfinder: KONYASHIN, Igor, 36088 Hünfeld (DE); RIES, Bernd, 36088 Hünfeld (DE); COOPER, Roy, 36151 Rothenkirchen (DE)
(74) Vertreter: Engelmann, Kristiana
(86) Internationale Anmeldenummer: PCT/EP2003/007462
(87) Internationale Veröffentlichungsnummer: WO 2004/007784

(56) Entgegenhaltungen:
- US-A- 5 723 177
- PRAKASH L J ET AL: "The influence of the binder composition on the properties of WC-Fe/Co/Ni cemented carbides" MODERN DEVELOPMENTS IN POWDER METALLURGY, XX, XX, Bd. 14, 1981, Seiten 255-268, XP002085832
- CHO KH, CHUNG IS; LEE JW: "Influence of carbon content on the properties of binder and carbide phase of cemented carbide" INTERCERAM, Bd. 48, Nr. 1, 1999, - 1999 Seiten 30-35, XP0009020261 FREIBURG GERMANY
- S. SUNDIN, S. HAGLUND: "A comparison between magnetic properties and grain size for WC/Co hard materials containing additives of Cr" INTERNATIONAL JOURNAL OF REFRACTORY METALS AND HARD MATERIALS, Bd. 18, 2000, Seiten 297-300, XP002266383
- PACHER O ET AL: "INFLUENCE OF VACUUM SINTERING FURNACE ATMOSPHERE ON CARBON CONTENT OF HARDMETAL" POWDER METALLURGY, METALS SOCIETY. LONDON, GB, Bd. 23, Nr. 4, 1980, Seiten 189-192, XP001152856 ISSN: 0032-5899
- BARTHA L ET AL: "INVESTIGATION OF HIP-SINTERING OF NANOCRYSTALLINE WC/CO POWDER" PROCEEDINGS OF THE INTERNATIONAL CONGRESS ON HIGH SPEED PHOTOGRAPHY, XX, XX, Bd. 32, Nr. 3, Juli 2000 (2000-07), Seiten 23-26, XP009020364
- JIA K ET AL: "Microstructure, hardness and toughness of nanostructured and conventional WC-Co composites" NANOSTRUCTURED MATERIALS, ELSEVIER, NEW YORK, NY, US, Bd. 10, Nr. 5, Juli 1998 (1998-07), Seiten 875-891, XP004150292 ISSN: 0965-9773
- ROEBUCK B: "Magnetic moment (saturation) measurements on hardmetals" METAL POWDER REPORT, MPR PUBLISHING SERVICES, SHREWSBURY, GB, Bd. 52, Nr. 9, September 1997 (1997-09), Seite 42, XP004287967 ISSN: 0026-0657 in der Anmeldung erwähnt

## Beschreibung

Die Erfindung bezieht sich auf ein Hartmetall für Werkzeuge zum mechanischen Bearbeiten von insbesondere Gestein, Beton und Asphalt sowie auf ein mit einem solchen Hartmetall ausgestattetes Werkzeug.

Für das Gestein-, Beton- und Asphaltschneiden werden in der Praxis grobkörnige Wolframkarbid-Kobalt-Hartmetalle (WC-Co-Hartmetalle) mit mittlerer WC-Korngröße von ca. 2 bis 10 µm verwendet. Die WC-Mittelkorngröße in Hartmetallen kann beispielsweise durch das Linienschnittverfahren bestimmt werden.

Es versteht sich, dass die hier genannten WC-Hartmetalle beliebige Kombinationen und Verhältnisse von Wolfram und Kohlenstoff (Karbid) aufweisen können. Die Gesamtheit dieser Kombinationen von Wolframkarbid ist sowohl in der folgenden Beschreibung als auch in den Ansprüchen mit WC abgekürzt.

Im Hartmetall-Gefüge zwischen grobkörnigen WC-Körnern befinden sich relativ dikke Zwischenschichten des Co-Binders. Die Koerzitivfeldstärkewerte des Hartmetalls zeigen dabei an, wie dick die Co-Zwischenschichten sind. Normalerweise liegen die Koerzitivfeldstärkewerte der grobkörnigen Hartmetalle in einem Bereich bis17,0 kA/m.

Nach dem allgemeinen Stand der Hartmetallforschung soll der Kohlenstoffgehalt von Hartmetallen etwa in der Mitte des zweiphasigen Feldes (ohne freien Kohlenstoff und η-Phase) liegen (H. Suzuki, H. Kubota,"Planseeberichte Pulvermetallurgie", 1966, Bd. 14, 2, S. 96-109). Hierbei sollen die besten Werte von Biegebruchfestigkeit in Kombination mit hoher Härte erreichbar sein.

Die Konzentration des Wolframs im Co-Binder des WC-Co-Hartmetalls ist dabei vom Kohlenstoffgehalt abhängig. So ist die Wolfram-Konzentration bei niedrigem Kohlenstoffgehalt wesentlich höher. Die W-Konzentration bzw. der Kohlenstoffgehalt in einem WC-Co-Hartmetall mit einem bestimmten Co-Gehalt kann durch den Wert der magnetischen Sättigung definiert werden. Die magnetische Sättigung eines Hartmetalls wird sowohl als magnetisches Moment pro Gewichtseinheit σ (auf Englisch "magnetic moment/ unit wt.") als auch als Induktivität der Sättigung pro Gewichtseinheit 4πσ (auf Englisch "saturation induction/ unit wt.") definiert (B.Roebuck. "Magnetic Moment (Saturation) Measurements on Hardmetals", Int. J. Refr. Met. Hard Mater., 14(1996) 419). Das magnetische Moment muss mit 4π multipliziert werden, um die Induktivität der Sättigung zu erhalten, so dass das magnetische Moment σ von reinem Co 16,1 µTm³/kg und die Induktivität der Sättigung 4πσ von reinem Co 201, 9 µTm³/kg beträgt.

Ein Hartmetall für Werkzeuge zum Schneiden von Gestein, Beton und Asphalt wird beispielsweise in der US-PS 4,859,543 beschrieben. Dieses Patent beansprucht Hartmetalle mit einem Verhältnis zwischen Härte (Y, Rockwell A) und Co-Gehalt (X, Gew.-%) im Bereich von X= 4,2 - 12 und Y = 91 - 0.62 X.

Die EP 1 205 569 A2 und EP 1 043 415 A2 betreffen Hartmetalle für die Metallzerspanung mit niedrigem Kohlenstoffgehalt bzw. niedrigen Werten der magnetischen Sättigung. Beide Offenlegungsschriften beschreiben jeweils Hartmetalle, die über 1 Gew.-% kubische Karbide (TaC, TiC und NbC) enthalten. Der Einsatz und die genannte Mindestmenge dieser kubischen Karbide ist für die Anwendung der Hartmetalle für Metallschneidwerkzeuge zwingend notwendig.

Hartmetalle für Werkzeuge für die Bau- oder Bergbauindustrie dürfen jedoch keine derart nennenswerten Bestandteile von Ta, Ti oder Nb enthalten, da deren kubische Karbide einen negativen Effekt auf die Bruchzähigkeit der WC-Co-Hartmetalle haben. Die im Bergbau gebräuchlichen Hartmetalle sind ausnahmslos Wolframkarbid-Kobalt-Legierungen (H. Kolaska, "Pulvermetallurgie der Hartmetalle", Hagen, 1992, S.15/3).

Die DE 198 10 533 A1 beschreibt Hartmetalle zum Fräsen von Titan und Titanlegierungen mit einem Co-haltigen Binder mit relativ niedrigen Werten der magnetischen Sättigung. Hier liegt allerdings keine signifikante Verstärkung des Binders vor.

Ein Artikel von K.H. Cho, I.S. Chung, J.W. Lee, "The Influence of Carbon Content on the Properties of Binder and Carbide Phase of Cemented Carbide", Interceram, Vol. 48, No. 1, 1999, Seiten 30 bis 35 zeigt in Fig. 4, daß eine Erhöhung der Wolfram.Konzentration im Co des Binders eine Verringerung der spezifischen magnetischen Sättigung bewirkt. Weitere Funktionalitäten der spezifischen magnetischen Sättigung sind jedoch nicht angegeben.

In einem Artikel von L. BARTHA L et al. "Investigation of Hip-Sintering of Nanocrystalline WC/Co Powder", Proceedings of the International Congress on High Speed Photograhy, Vol. 32, No. 3, Juli/2000, Seiten 23 bis 26 wird der Einfluß der Sintertemperatur auf die relative Dichte eines gesinterten Hartmetalls beschrieben. Weitere Einflußfaktoren werden dabei nicht genannt.

Schließlich beschreibt die US-Patentschrift 5,723,177 Hartmetalle, die 3 bis 60 Vol.% Diamantkörner mit einer Beschichtung aus Karbiden, Nitriden und/oder Karbonitriden der chemischen Elemente der Gruppen IV, V und VI des Periodensystems enthalten. Durch diese Beschichtung wird das direkte Auflösen der Diamantkörner im flüssigen Binder während des Sinterns vermieden. Allerdings wird die Beschichtung selbst relativ schnell im flüssigen Binder gelöst.

Der Erfindung liegt die Aufgabe zugrunde, ein Hartmetall bzw. ein hartmetallbestücktes Werkzeug mit verbesserten Eigenschaften und Leistungen zu schaffen.

Diese Aufgabe wird durch ein Hartmetall mit den Merkmalen des Anspruchs 1 sowie ein Werkzeug nach Anspruch 25 gelöst.

Durch die Absenkung der magnetischen Sättigung in den in Anspruch 1 angegebenen Bereich wird bei gatungsgemäßen, insbesondere grobkörnigen Hartmetallen entgegen herkömmlichem Forschungsstand eine Erhöhung der Biegebruchfestigkeit erreicht. Trotz des niedrigen Kohlenstoffgehaltes bilden sich dabei keine Makrobereiche von η-Phasen aus. Die Leistungsverbesserung wirkt sich insbesondere bei Hartmetallen mit Koerzitivfeldstärkewerten von bis zu 9,5 kA/m, besser noch bis 8 kA/m, vorzugsweise aber im Bereich von 1,6 - 6,4 kA/m aus. Dabei ist die WC-Mittelkorngröße vorzugsweise aus einem Bereich von 0,2 µm bis 20 µm, besser aus einem Bereich von 2 µm bis 20 µm, und besonders bevorzugt aus einem Bereich von 4 bis 20 µm zu wählen.

Es ist bekannt, daß der Zustand des Binders eine entscheidende Rolle für die Leistungsfähigkeit grobkörniger Hartmetalle spielt. Obschon in der derzeitigen Forschung der allgemeine Standpunkt vertreten wird, daß die WC- bzw. W-Konzentration im Binder nicht höher als 20 Gew.-% (ca. 9 Atom-%) sein kann (J. Willbrand, U. Wieland, "Techn.Mitt.Krupp.Forsch.-Ber.", 1975, Bd. 33, 1, S. 41 - 44), läßt sich bei dem erfindungsgemäßen Hartmetall durch eine hohe Konzentration des Wolframs von 10 bis 30 Atom-% im Binder das Co wesentlich verstärken. Der in der Literatur beschriebene größte Wert der Gitterkonstante von Co in WC-Co-Hartmetallen ist normalerweise nicht höher als 0,357 nm (ca. 1% höher als der Wert von reinem Co) (H.Suzuki, H. Kubota, "Planseeberichte Pulvermetallurgie", 1966, Bd. 14, 2, S. 96 - 109). Bei dem erfindungsgemäßen Hartmetall ist die Gitterkonstante des Kobalts im Binder durch die höhere Konzentration des Wolframs jedoch über 1 bis 5% größer als die von reinem Kobalt (0,3545 nm).

Das erfindungsgemäße Hartmetall läßt sich noch weiter verstärken, indem in dem Binder Nano-Partikel (Partikel feiner als 100 nm) aus Wolfram und Kobalt und/oder Kohlenstoff in der Co-Matrix eingebettet sind. Dadurch sind im Vergleich zu herkömmlichen Hartmetallen die Verschleißfestigkeit und Biegebruchfestigkeit des Hartmetalls wesentlich erhöht. Die Biegebruchfestigkeit derartiger Hartmetalle ist bis zu 30% höher als die konventioneller Hartmetalle mit ähnlicher WC-Korngröße und gleichem Co-Gehalt.

Erreicht die Einlagerung von Nano-Partikeln im Binder in Hartmetallen mit einer magnetischen Sättigung in dem in Anspruch 1 angegebenen Bereich eine Größenordnung von mindestens 5 Vol.-% des Binders, so sind völlig unerwartet viele mechanische Eigenschaften wie Härte, Bruchzähigkeit, Bruchfestigkeit signifikant höher als die von konventionellen Hartmetallen und zwar wider Erwarten unabhängig von den Koerzitivfeldstärkewerten. Das gilt sowohl für grobkörnige als auch für feinkörnige Hartmetalle und sogar für solche zum Schneiden von Metallen.

Ein mindestens 5 Vol.-% Nano-Partikel im Binder aufweisendes erfindungsgemäßes Hartmetall kann bevorzugt bis zu 40 Gew.-% Karbide, Nitride und/oder Karbonitride von Ta, Nb, Ti, V, Cr, Mo, B, Zr und/oder Hf enthalten.
Vorzugsweise enthalten die Nano-Partikel dabei weiterhin Ni, Fe, Ta, Nb, Ti, V, Cr, Mo, Zr und/oder Hf. Die mit der Kobaltmatrix kohärenten Nano-Partikel sorgen für eine Stabilisierung des Binders und somit für die bereits beschriebenen Verbesserungen der Hartmetalleigenschaften sowie eines damit versehenen Werkzeugs.

Vorteilhafterweise weisen die Nano-Partikel eine hexagonale oder kubische Gitterstruktur auf, wobei die Nano-Partikel aus einer oder mehrerer der Phasen Co_{X}W_{Y}C_{z} bestehen mit Werten X von 1 bis 7, Y von 1 bis 10 und Z von 0 bis 4. Insbesondere können die Nano-Partikel aus einer Phase Co₂W₄C bestehen. Auch ist es möglich, daß die Nano-Partikel aus einer oder mehreren intermetallischen Phasen von Wolfram und Kobalt bestehen und so zu einer weiteren Verbesserung des Binders im Sinne der obengenannten Aufgabe beitragen.

Den Binder verstärkend kann sich auch auswirken, wenn dieser fcc-Co und/oder hcp-Co in Form einer festen Lösung von W und/oder C in Co aufweist. Die Gitterkonstanten dieser festen Lösung sind dabei größenordnungsmäßig 1 bis 5 % größer als die von reinem Co.

Auch kann der Binder weiterhin bis zu 30 Gew.-% Eisen enthalten.

Die erfindungsgemäßen Hartmetalle mit niedrigem Kohlenstoffgehalt bzw. hoher Konzentration von W im Binder erhalten außerdem anteilig oder sämtlich runde WC-Körner, was eine sehr positive Wirkung auf die Standzeit hat. Unter runden WC-Körnern sind dabei nicht nur kreisrunde Formen, sondern sogar meist unregelmäßige Kornformen mit gerundeten Ecken, ohne scharfe Facettierungen zu verstehen.

Ebenso führen Anteile von jeweils bis zu 1,5 Gew.-% Cr, No, V, Zr und/oder Hf in Form von Karbiden und/oder festen Lösungen im Binder zu einer Verbesserung der Standzeit.

Die erfindungsgemäßen Hartmetalle mit hohem W-Gehalt im Binder können unter Einbindung beschichteter Diamantkörner sogar in der Gruppe der ultraharten Hartmetall-Materialen eine deutliche Leistungsverbesserung bewirken und erfolgreich verwendet werden, da die Kombination der hohen Wolframkonzentration im Binder bei niedriger magnetischer Sättigung einen Auflösungsprozeß der Beschichtung der Diamantkörner wesentlich unterdrückt. Bei einer vorteilhaften Ausführungsform der Erfindung weist das Hartmetall 3 Vol.-% bis 60 Vol.-% Diamant-Körner mit einer Beschichtung aus Karbiden, Karbonitriden und/oder Nitriden von Ti, Ta, Nb, W, Co, Mo, V, Zr, Hf und/oder Si auf.

Weitere Vorteile und Einzelheiten sind anhand der nachfolgend ausgeführten Beispiele 1 bis 4 und Abbildungen 1 bis 4 näher erläutert:
Abbildung 1 zeigt die Grenzwerte der magnetischen Sättigung für den in Anspruch 1 definierten Bereich.

### Beispiel 1:

Es wurde ein WC-Co-Hartmetall mit 6,5% Gew.-% Co und niedrigem Kohlenstoffgehalt hergestellt. Die Koerzitivfeldstärke dieses Hartmetalls beträgt 7,0 kA/m, die magnetische Sättigung ist σ"= 0,8 µTm³/kg bzw. 4πσ=10,0 µTm³/kg, die Härte beträgt HV30 = 1100, die Biegebruchfestigkeit beträgt 2400 MPa. Im Makrobereich (am Lichtmikroskop) ist erkennbar, daß das Hartmetall runde WC-Körner, Co-Binder und keine η-Phase enthält. Zur Untersuchung durch TEM (Transmissionselektronenmikroskopie) wurde eine foliendünne Probe hergestellt. Die W-Konzentration im Binder wurde an der Probe mit EDX (energy-dispersive X-ray microanalysis) gemessen. Die Co-Gitterkonstante wurde durch TEM und Röntgenuntersuchungen bestimmt.

Die W-Konzentration im Binder der Probe beträgt 18 bis 19 Atom-% und der Binder enthält Nano-Partikel, die in Abb. 2 dargestellt sind. Die Elektronenbeugungen des Binders zeigen Reflexe der wolframhaltigen kubischen Kobaltmatrix mit fcc-Struktur und der Gitterkonstante von 0,366 nm sowie Reflexe der dazwischen liegenden Nano-Partikel, die ca. 3 bis 10 nm groß sind (Abb. 3). Der größte messbare Dₕₖₗ-Wert der Nano-Partikel (Elektronenbeugungsaufnahme mit Zonenachsenorientierung der Kobaltmatrix entlang [111]) ist 0,215 nm.

Als Referenz wurde ein konventionelles Hartmetall mit 6,5% Co und normalem Kohlenstoffgehalt hergestellt. Die Koerzitivfeldstärke des Referenzhartmetalls beträgt 6,4 kA/m, die magnetische Sättigung ist σ = 0,95 µTm³/kg bzw. 4πσ = 11,9 µTm³/kg, Härte HV30 = 1140 und Biegebruchfestigkeit = 1950 MPa. Es wurden Straßenmeißel mit Schneidelementen aus beiden Hartmetallen hergestellt und an Straßenfräsen getestet.

Gefräst wurde verschleißintensiver Asphalt, im Mittel 20 cm über Betondecke, mit im Mittel 10 Metern Vorschub pro Minute. Die Fräse wurde zur Hälfte mit den Meißeln des neuen Hartmetalls und zur anderen Hälfte mit denen des konventionellen Hartmetalls bestückt.

| Ergebnisse des 1. Feldtests: | | | |
|---|---|---|---|
| Hartmetall | Verschleiß der Meißel, die eine Drehung ausführten, in mm | Anteil der Meißel, die keine Drehung vollführten (eventuelle Brüche) und Verschleiß, in mm | |
| Konventionell | 6,9 | 30% | 8,6 |
| Neu | 3,4 | 6% | 3,8 |

Die Ergebnisse des 1. Feldtests zeigen, daß die Verbesserung der Verschleißfestigkeit des neuen Hartmetalls ca. 50% beträgt. Von den Meißeln, die keine Drehung vollführten, ist der Anteil an Meißeln mit dem neuen Hartmetall wesentlich niedriger als bei dem konventionellen Hartmetall. Hieraus ergibt sich, daß es bei dem neuen Hartmetall signifikant weniger Brüche und/oder zerstörerischen Verschleiß während des Schneidens gibt.

Abb. 4 zeigt die verschlissenen Meißel nach dem Feldtest im Vergleich.

### Beispiel 2:

Straßenmeißel mit Schneidelementen aus dem Hartmetall aus Beispiel 1 wurden beim Fräsen von im Mittel 30 cm dickem Zement mit im Mittel 8 Metern Vorschub pro Minute untersucht.

| Ergebnisse des 2. Feldtests: | | |
|---|---|---|
| Hartmetall | Verschleiß, in mm | Anteil der gebrochenen Meißel |
| konventionell | 9,7 | 13,6% |
| neue | 2,8 | 2,4% |

Die Ergebnisse des 2. Feldtests zeigen, daß die Verschleißfestigkeit des neuen Hartmetalls ca. 3 mal höher ist als die des konventionellen. Die Bruchzähigkeit des neuen Hartmetalls ist auch signifikant besser als die des konventionellen. Nach dem 2. Feldtest wurde festgestellt, dass sowohl die Schneidelemente aus dem neuen als auch diejenigen aus konventionellem Hartmetall thermische Risse (sogenannte "snake skin") aufwiesen. Die Risse in den Schneidelementen aus dem neuen Hartmetalls waren aber ungleich schmaler und kürzer als die im konventionellen Hartmetall.

### Beispiel 3:

Es wurde ein WC-Co-Hartmetall mit 9,5% Gew.-% Co und niedrigem Kohlenstoffgehalt hergestellt. Die Koerzitivfeldstärke beträgt 6,1 kA/m, die magnetische Sättigung ist σ = 1,18 µTm³ /kg bzw. 4πσ =14,8 µTm³/kg, Härte HV30 = 990, Biegebruchfestigkeit = 2720 MPa. Im Makrobereich enthält das Hartmetall runde WC-Körner, Co-Binder und keine η-Phase.

Als Referenz wurde ein konventionelles Hartmetall mit 9,5% Co und normalem Kohlenstoffgehalt hergestellt. Die Koerzitivfeldstärke beträgt 4,3 kA/m, magnetische Sättigung σ = 1,42 µTm³/kg bzw. 4πσ = 17,8 µTm³/kg, Härte HV30 = 1020, Biegebruchfestigkeit = 2010 MPa.

Die TEM-Untersuchungen des neuen Hartmetalls zeigen, daß die W-Konzentration im Binder 19 bis 21 Atom-% betragen und der Binder Nano-Partikel enthält. Die Gitterkonstante von fcc-Co im Binder beträgt 0,368 nm.

Es wurden Meißel mit Schneidelementen aus den beiden Hartmetallen hergestellt und im Labor beim Schneiden von abrasivem Beton sowie Granit getestet. Die Meißel wurden auch in einer Kohlemine beim Schneiden von Kohle/Sandstein mit hohem Sandsteingehalt getestet. Mit den Meißeln mit Schneidelementen aus dem neuen Hartmetall konnten Schneidleistungen von 700 m Beton bis zum Verschleiß von 1 mm erreicht werden, während bei den Meißeln mit konventionellem Hartmetall bei gleichem Verschleiß die Schneidleistung nur 100 m betrug. Die Standzeit der Meißel beim Granitschneiden mit dem neuen Hartmetall war ca. 2,5 mal größer als die der Meißel mit konventionellem Hartmetall.

Beim 3. Feldtest wurden zwei Schneidköpfe mit den Schneidelementen der beiden Hartmetalle bestückt. Die beiden Schneidköpfe mit den Meißeln mit dem neuen Hartmetall erreichten eine Schneidleistung von 3000 m³ Kohle/Sandstein. Sie übertrafen damit die Schneidleistung der Schneidköpfe der Meißel mit konventionellem Hartmetall um etwa das Doppelte. Der Feldtest zeigte auch, daß sich in dem neuen Hartmetall signifikant weniger thermische Risse gebildet hatten als in dem konventionellen Hartmetall.

### Beispiel 4: (nicht Teil der Erfindung)

Es wurde ein WC-Co-Hartmetall mit 6,5% Gew.% Co und niedrigem Kohlenstoffgehalt hergestellt. Die Koerzitivfeldstärke dieses Hartmetalls beträgt 31,2 kA/m, die magnetische Sättigung ist σ = 0,75 µTm³/kg bzw. 4πσ = 9,4 µTm³/kg, die Härte beträgt HV30 = 2020, die Biegebruchfestigkeit beträgt 2900 MPa und die Bruchzähigkeit K_{1c}= 12,4 MPam^{1/2}. Die W-Konzentration im Binder der Probe beträgt 17 bis 18 Atom-% und der Binder enthält Nano-Partikel, die in fcc-Co eingebettet sind. Die Konzentration der Nano-Partikel im Binder wurde durch das Linienschnittverfahren bestimmt. Die Konzentration der Nano-Partikel beträgt 7,0 ± 0,5 Vol.-%. Als Referenz wurde ein konventionelles Hartmetall ohne Nano-Partikel mit 6,5% Co und normalem Kohlenstoffgehalt hergestellt. Die Koerzitivfeldstärke des Referenzhartmetalls beträgt 31,0 kA/m, magnetische Sättigung σ = 0,97 µTm³/kg bzw. 4πσ = 12,2 µTm³/kg, Härte HV30 = 1810, Biegebruchfestigkeit = 1900 Mpa, Bruchzähigkeit K_{1c}= 9,3 MPam ^{1/2}. Somit besitzt auch in diesem Fall das neue Hartmetall erkennbar eine bessere Kombination aus Härte, Biegebruchfestigkeit und Bruchzähigkeit.

Erfindungsgemäß werden insoweit nach den durchgeführten Untersuchungen Hartmetalle bevorzugt, deren Dhkl-Wert der geordneten Phasen bis zu 0,215 nm ± 0,007 nm beträgt.

Durch den oben beschriebenen Binder weisen die erfindungsgemäßen Hartmetalle mit grobkörnigem Gefüge eine verbesserte Kombination von Biegebruchfestigkeit, Bruchzähigkeit und Verschleißfestigkeit auf. Werkzeuge mit diesen Hartmetallen besitzen eine sehr hohe Leistung im Bereich des Gestein- und Asphaltschneidens und haben als Verschleißteile eine erheblich verlängerte Standzeit.

## Patentansprüche

1. Hartmetall aus WC für Werkzeuge zum mechanischen Bearbeiten von insbesondere Gestein, Beton und Asphalt, mit 5 bis 25 Gew.-% Binder auf der Basis von Co oder Co und Ni, wobei die Koerzitivfeldstärke des Hartmetalls maximal 9,5 kA/m beträgt, der Binder bis zu 30 Gew.% Fe enthält und das Hartmetall eine magnetische Sättigung (σ oder 4πσ, jeweils in Einheiten von Mikrotesla mal Kubikmeter pro Kilogramm) in Abhängigkeit des Co-Anteils (X) in Gew.-% des Hartmetalls in einem Bereich von $σ = 0 , 11 ⁢ X bis σ = 0 , 137 ⁢ X$
oder $4 ⁢ πσ = 0 , 44 ⁢ πX bis 4 ⁢ πσ = 0.548 ⁢ πX$
aufweist.

2. Hartmetall nach Anspruch 1, **dadurch gekennzeichnet, daß** seine Koerzitivfeldstärke maximal 8,0 kA/m beträgt.

3. Hartmetall nach einem der Ansprüche 1 oder 2, **dadurch gekennzeichnet, daß** seine Koerzitivfeldstärke maximal 7,2 kA/m beträgt.

4. Hartmetall nach einem der Ansprüche 1 bis 3, **dadurch gekennzeichnet, daß** seine Koerzitivfeldstärke in einem Bereich von 1,6 kA/m bis 6,4 kA/m liegt.

5. Hartmetall nach einem der Ansprüche 1 bis 4, **dadurch gekennzeichnet, daß** der Binder Nano-Partikel enthält, die feiner als 100 nm sind und aus einer oder mehrerer der geordneten Phasen CoₓW_{y}C_{z} mit x = 1 bis 7, y = 1 bis 10 und z = 0 bis 4 bestehen.

6. Hartmetall nach einem der Ansprüche 1 bis 5, **dadurch gekennzeichnet, daß** seine WC-Mittelkorngröße in einem Bereich von 0,2 µm bis 20 µm liegt.

7. Hartmetall nach einem der Ansprüche 1 bis 6, **dadurch gekennzeichnet, daß** seine WC-Mittelkorngröße in einem Bereich von 2 µm bis 20 µm liegt.

8. Hartmetall nach einem der Ansprüche 1 bis 7, **dadurch gekennzeichnet, daß** seine WC-Mittelkorngröße in einem Bereich von 4 µm bis 20 µm liegt.

9. Hartmetall nach einem der Ansprüche 1 bis 8, **dadurch gekennzeichnet, daß** es bis zu insgesamt 0,4 Gew.-% Ta, Nb und/oder Ti in Form kubischer Karbide und/oder fester Lösung im Binder enthält.

10. Hartmetall nach einem der Ansprüche 1 bis 9, **dadurch gekennzeichnet, daß** es bis zu jeweils 1,5 Gew.% Cr, Mo, V, Zr und/oder Hf in Form von Karbiden und/oder festen Lösungen im Binder enthält.

11. Hartmetall nach Anspruch 5, **dadurch gekennzeichnet, daß** der Binder mindestens 5 Vol.-% Nano-Partikel enthält, die feiner als 100 nm sind und aus einer oder mehrerer der Phasen CoₓW_{y}C_{z} mit x = 1 bis 7, y = 1 bis 10 und z = 0 bis 4 bestehen.

12. Hartmetall nach Anspruch 11, **dadurch gekennzeichnet, daß** es bis zu 40 Gew.- % Karbide, Nitride und/oder Karbonitride von Ta, Nb, Ti, V, Cr, Mo, B, Zr und/oder Hf enthält.

13. Hartmetall nach Anspruch 11 oder 12, **dadurch gekennzeichnet, daß** die Nano-Partikel Ni, Fe, Ta, Nb, Ti, V, Cr, Mo, Zr und/oder Hf enthalten.

14. Hartmetall nach einem der Ansprüche 5 bis 13, **dadurch gekennzeichnet, daß** die Nano-Partikel mit der Kobaltmatrix kohärent sind.

15. Hartmetall nach einem der Ansprüche 5 bis 14, **dadurch gekennzeichnet, daß** der größte meßbare Dhkl-Wert der geordneten Phasen der Nano-Partikel 0,215 nm ± 0,007 nm beträgt.

16. Hartmetall nach einem der Anspruche 5 bis 15, **dadurch gekennzeichnet, daß** zumindest Teile der Nano-Partikel eine hexagonale Gitterstruktur haben.

17. Hartmetall nach einem der Ansprüche 5 bis 16, **dadurch gekennzeichnet, daß** zumindest Teile der Nano-Partikel eine kubische Gitterstruktur haben.

18. Hartmetall nach einem der Ansprüche 5 bis 17, **dadurch gekennzeichnet, daß** die Nano-Partikel aus einer Phase Co₂W₄C bestehen.

19. Hartmetall nach einem der Ansprüche 5 bis 18, **dadurch gekennzeichnet, daß** die Nano-Partikel aus einer oder mehreren intermetallischen Phasen von W und Co bestehen.

20. Hartmetall nach einem der Ansprüche 1 bis 19, **dadurch gekennzeichnet, daß** die WC-Körner teilweise oder sämtlich rund sind.

21. Hartmetall nach einem der Ansprüche 1 bis 20, **dadurch gekennzeichnet, daß** die W-Konzentration im Binder in einem Bereich von 10 bis 30 Atom-% liegt.

22. Hartmetall nach einem der Ansprüche 1 bis 21, **dadurch gekennzeichnet, daß** es 3 bis 60 Vol.-% Diamant- Körner mit einer Beschichtung aus Karbiden, Karbonitriden und/oder Nitriden von Ti, Ta, Nb, W, Cr, Mo, V, Zr, Hf und/oder Si enthält.

23. Hartmetall nach einem der Ansprüche 1 bis 22, **dadurch gekennzeichnet, daß** der Binder fcc-Co und/oder hcp-Co in Form einer festen Lösung von W und/oder C in Co aufweist.

24. Hartmetall nach Anspruch 10 oder 23, **dadurch gekennzeichnet, daß** die Gitterkonstanten der festen Lösung 1 % bis 5 % größer als die von reinem Co sind.

25. Werkzeug zum mechanischen Bearbeiten von insbesondere Gestein, Beton und Aspalt, mit zumindest einem Schneidelement, **dadurch gekennzeichnet, daß** das Schneidelement aus einem Hartmetall nach einem der Ansprüche 1 bis 24 besteht.

## Claims

1. A hard metal of tungsten carbide for tools for the mechanical working of in particular stone, concrete and asphalt, with 5 to 25 wt.% binder based on Co or Co and Ni, whereby the coercive field strength of the hard metal amounts to a maximum of 9.5 kA/m, the binder contains up to 30 wt.% Fe and the hard metal has a magnetic saturation (σ or 4πσ, in each case in units of microtesla times cubic metre per kilogram) as a function of the Co component (X) in wt.% of the hard metal in a range from $σ = 0.11 ⁢ X to σ = 0.137 ⁢ X$
or $4 ⁢ πσ = 0.44 ⁢ πX to 4 ⁢ πσ = 0.548 ⁢ πX .$

2. The hard metal according to claim 1, **characterised in that** its coercive field strength amounts to a maximum of 8.0 kA/m.

3. The hard metal according to any one of claims 1 or 2, **characterised in that** its coercive field strength amounts to a maximum of 7.2 kA/m.

4. The hard metal according to any one of claims 1 to 3, **characterised in that** its coercive field strength lies in a range from 1.6 kA/m to 6.4 kA/m.

5. The hard metal according to any one of claims 1 to 4, **characterised in that** the binder contains nanoparticles, which are finer than 100 nm and comprise one or more of the ordered phases CoₓW_{y}C_{z} with x = 1 to 7, y = 1 to 10 and z = 0 to 4.

6. The hard metal according to any one of claims 1 to 5, **characterised in that** its tungsten carbide average grain size lies in a range from 0.2 µm to 20 µm.

7. The hard metal according to any one of claims 1 to 6, **characterised in that** its tungsten carbide average grain size lies in a range from 2 µm to 20 µm.

8. The hard metal according to any one of claims 1 to 7, **characterised in that** its tungsten carbide average grain size lies in a range from 4 µm to 20 µm.

9. The hard metal according to any one of claims 1 to 8, **characterised in that** it contains up to a total of 0.4 wt.% Ta, Nb and/or Ti in the form of cubic carbides and/or solid solution in the binder.

10. The hard metal according to any one of claims 1 to 9, **characterised in that** it contains up to, respectively, 1.5 wt.% Cr, Mo, V, Zr and/or Hf in the form of carbides and/or solid solutions in the binder.

11. The hard metal according to claim 5, **characterised in that** the binder contains at least 5 vol.% nanoparticles, which are finer than 100 nm and comprise one or more of the phases CoₓW_{y}C_{z} with x = 1 to 7, y = 1 to 10 and z = 0 to 4.

12. The hard metal according to claim 11, **characterised in that** it contains up to 40 wt.% carbides, nitrides and/or carbonitrides of Ta, Nb, Ti, V, Cr, Mo, B, Zr and/or Hf.

13. The hard metal according to claim 11 or 12, **characterised in that** the nanoparticles contain Ni, Fe, Ta, Nb, Ti, V, Cr, Mo, Zr and/or Hf.

14. The hard metal according to any one of claims 5 to 13, **characterised in that** the nanoparticles are coherent with the cobalt matrix.

15. The hard metal according to any one of claims 5 to 14, **characterised in that** the largest measurable Dhkl value of the ordered phases of the nanoparticles amounts to 0.215 nm ± 0.007 nm.

16. The hard metal according to any one of claims 5 to 15, **characterised in that** at least parts of the nanoparticles have a hexagonal lattice structure.

17. The hard metal according to any one of claims 5 to 16, **characterised in that** at least parts of the nanoparticles have a cubic lattice structure.

18. The hard metal according to any one of claims 5 to 17, **characterised in that** the nanoparticles comprise a Co₂W₄C phase.

19. The hard metal according to any one of claims 5 to 18, **characterised in that** the nanoparticles comprise one or more intermetallic phases of W and Co.

20. The hard metal according to any one of claims 1 to 19, **characterised in that** the tungsten carbide grains are partially or totally round.

21. The hard metal according to any one of claims 1 to 20, **characterised in that** the W concentration in the binder lies in a range from 10 to 30 atomic %.

22. The hard metal according to any one of claims 1 to 21, **characterised in that** it contains 3 to 60 vol.% diamond grains with a coating of carbides, carbonitrides and/or nitrides of Ti, Ta, Nb, W, Cr, Mo, V, Zr, Hf and/or Si.

23. The hard metal according to any one of claims 1 to 22, **characterised in that** the binder comprises fcc-Co and/or hcp-Co in the form of a solid solution of W and/or C in Co.

24. The hard metal according to claim 10 or 23, **characterised in that** the lattice constants of the solid solution are 1% to 5% greater than those of pure Co.

25. A tool for the mechanical working of in particular stone, concrete and asphalt, with at least one cutting element, **characterised in that** the cutting element is made from a hard metal according to any one of claims 1 to 24.

## Revendications

1. Métal dur en WC pour des outils destinés à l'usinage mécanique en particulier de roche, de béton et d'asphalte, avec 5 à 25% en poids de liant à base de Co ou de Co et de Ni, l'intensité du champ coercitif du métal dur étant d'au maximum 9,5 kA/m, le liant contenant jusqu'à 30% en poids de Fe et le métal dur présentant une saturation magnétique (σ ou 4πσ, à chaque fois en unités de microtesla multipliés par des mètres cubes par kilogramme) en fonction de la proportion de Co (X) en % en poids du métal dur dans une plage de $σ = 0 , 11 ⁢ X à σ = 0 , 137 ⁢ X$
ou $4 ⁢ πσ = 0 , 44 ⁢ πX à 4 ⁢ πσ = 0 , 548 ⁢ πX .$

2. Métal dur selon la revendication 1, **caractérisé en ce que** son intensité du champ coercitif est d'au maximum 8,0 kA/m.

3. Métal dur selon l'une quelconque des revendications 1 ou 2, **caractérisé en ce que** son intensité du champ coercitif est d'au maximum 7,2 kA/m.

4. Métal dur selon l'une quelconque des revendications 1 à 3, **caractérisé en ce que** son intensité de champ coercitif se situe dans une plage de 1,6 kA/m à 6,4 kA/m.

5. Métal dur selon l'une quelconque des revendications 1 à 4, **caractérisé en ce que** le liant contient des nanoparticules, qui sont plus fines que 100 nm et qui sont constituées par une ou plusieurs des phases ordonnées CoₓW_{y}C_{z} avec x = 1 à 7, y = 1 à 10 et z = 0 à 4.

6. Métal dur selon l'une quelconque des revendications 1 à 5, **caractérisé en ce que** la taille moyenne de ses particules de WC se situe dans une plage de 0,2 µm à 20 µm.

7. Métal dur selon l'une quelconque des revendications 1 à 6, **caractérisé en ce que** la taille moyenne de ses particules de WC se situe dans une plage de 2 µm à 20 µm.

8. Métal dur selon l'une quelconque des revendications 1 à 7, **caractérisé en ce que** la taille moyenne de ses particules de WC se situe dans une plage de 4 µm à 20 µm.

9. Métal dur selon l'une quelconque des revendications 1 à 8, **caractérisé en ce qu'**il contient au total jusqu'à 0,4% en poids de Ta, de Nb et/ou de Ti sous forme de carbures cubiques et/ou de solution solide dans le liant.

10. Métal dur selon l'une quelconque des revendications 1 à 9, **caractérisé en ce qu'**il contient à chaque fois jusqu'à 1,5% en poids de Cr, de Mo, de V, de Zr et/ou de Hf sous forme de carbures et/ou de solutions solides dans le liant.

11. Métal dur selon la revendication 5, **caractérisé en ce que** le liant contient au moins 5% en volume de nanoparticules, qui sont plus fines que 100 nm et qui sont constituées par une ou plusieurs des phases CoₓW_{y}C_{z} avec x = 1 à 7, y = 1 à 10 et z = 0 à 4.

12. Métal dur selon la revendication 11, **caractérisé en ce qu'**il contient jusqu'à 40% en poids de carbures, de nitrures et/ou de carbonitrures de Ta, Nb, Ti, V, Cr, Mo, B, Zr et/ou Hf.

13. Métal dur selon la revendication 11 ou 12, **caractérisé en ce que** les nanoparticules contiennent Ni, Fe, Ta, Nb, Ti, V, Cr, Mo, Zr et/ou Hf.

14. Métal dur selon l'une quelconque des revendications 5 à 13, **caractérisé en ce que** les nanoparticules sont cohérentes avec la matrice de cobalt.

15. Métal dur selon l'une quelconque des revendications 5 à 14, **caractérisé en ce que** la valeur Dhkl la plus grande mesurable des phases ordonnées des nanoparticules est de 0,215 nm ± 0,007 nm.

16. Métal dur selon l'une quelconque des revendications 5 à 15, **caractérisé en ce qu'**au moins des parties des nanoparticules présentent une structure de réseau hexagonale.

17. Métal dur selon l'une quelconque des revendications 5 à 16, **caractérisé en ce qu'**au moins des parties des nanoparticules présentent une structure de réseau cubique.

18. Métal dur selon l'une quelconque des revendications 5 à 17, **caractérisé en ce que** les nanoparticules sont constituées par une phase de Co2W4C.

19. Métal dur selon l'une quelconque des revendications 5 à 18, **caractérisé en ce que** les nanoparticules sont constituées par une ou plusieurs phases intermétalliques de W et de Co.

20. Métal dur selon l'une quelconque des revendications 1 à 19, **caractérisé en ce que** les particules de WC sont partiellement ou totalement rondes.

21. Métal dur selon l'une quelconque des revendications 1 à 20, **caractérisé en ce que** la concentration en W dans le liant se situe dans une plage de 10 à 30% en atome.

22. Métal dur selon l'une quelconque des revendications 1 à 21, **caractérisé en ce qu'**il contient 3 à 60% en volume de particules de diamant avec un revêtement de carbures, de carbonitrures et/ou de nitrures de Ti, Ta, Nb, W, Cr, Mo, V, Zr, Hf et/ou Si.

23. Métal dur selon l'une quelconque des revendications 1 à 22, **caractérisé en ce que** le liant présente du fcc-Co et/ou du hcp-Co sous forme d'une solution solide de W et/ou C dans du Co.

24. Métal dur selon la revendication 10 ou 23, **caractérisé en ce que** les constantes de réseau de la solution solide sont supérieures de 1% à 5% à celles du Co pur.

25. Outil pour l'usinage mécanique, en particulier de roche, de béton et d'asphalte, avec au moins un élément de coupe, **caractérisé en ce que** l'élément de coupe est constitué par un métal dur selon l'une quelconque des revendications 1 à 24.
